# EUROPÄISCHE PATENTSCHRIFT

(11) **EP 1 068 364 B1**
(45) Veröffentlichungstag und Bekanntmachung des Hinweises auf die Patenterteilung: **21.11.2001**
(21) Anmeldenummer: 99924705.9
(22) Anmeldetag: 27.03.1999
(51) Int. Cl.: C21C 7/00, B65G 53/66

(54) **VERFAHREN ZUM LEGIEREN VON STÄHLEN UND VORRICHTUNG ZUR DURCHFÜHRUNG DES VERFAHRENS**
METHOD FOR ALLOYING STEELS AND DEVICE FOR CARRYING OUT THE METHOD
PROCEDE POUR L'ALLIAGE D'ACIERS ET DISPOSITIF POUR L'EXECUTION DE CE PROCEDE

(30) Priorität: 02.04.1998 DE 19814748
(43) Veröffentlichungstag der Anmeldung: 17.01.2001
(73) Patentinhaber: Egon Evertz KG. (GmbH & CO), 42651 Solingen (DE)
(72) Erfinder: EVERTZ, Ralf, D-42799 Leichlingen (DE); EVERTZ, Stefan, D-42659 Solingen (DE)
(74) Vertreter: Vomberg, Friedhelm, Dipl.-Phys.
(86) Internationale Anmeldenummer: DE9900932
(87) Internationale Veröffentlichungsnummer: WO9951785

(56) Entgegenhaltungen:
- DD-A- 227 452
- DE-A- 2 326 603
- DE-A- 4 237 177
- DE-A- 4 400 029
- DE-A- 19 535 014
- US-A- 2 577 764
- US-A- 3 011 829

## Beschreibung

Die Erfindung betrifft ein Verfahren zum Legieren von Stählen durch Einbringen von metallischen Zuschlägen und ggf. Reduktionsmitteln, in pulvriger Form in eine flüssige Metallschmelze, wobei die metallischen Zuschläge und ggf. die Reduktionsmittel, aus einem Vorratsbunker über eine Förderleitung direkt über eine oder mehrere in die Schmelze eintauchenden Lanzen und/oder Unterbaddüsen, ggf. in einer Mischung mit einem Fluidisierungsmittel, dessen Anteil an der einzublasenden Menge ≤ 20 % ist, in die Schmelze eingeführt werden. Ferner betrifft die Erfindung eine Vorrichtung zur Durchführung dieses Verfahrens.

Die vorliegende Erfindung gehört dem Bereich der sogenannten Sekundärmetallurgie an, d.h., einer Nachbehandlung des beispielsweise durch den Frischprozeß im Konverter oder im Elektrolichtbogenofen hergestellten Stahles. Zu dieser Nachbehandlung gehört insbesondere die Legierungseinstellung der Stähle, bei der gewünschte Metallzuschläge eingebracht werden. Ggf. ist in dieser Phase noch eine zusätzliche Desoxidation, Entkohlung, Entschwefelung von Spurenelementen vorzunehmen.

Die DE 195 35 014 A1 beschreibt ein Verfahren zum Einbringen von körnigen Feststoffen in Metallschmelzen, insbesondere Stahlschmelzen mittels pneumatischer Förderanlagen, bei dem die Einblasvorrichtung zur Schmelze beabstandet ist und die Feststoffe gasarm nach dem Prinzip der Dichtstromförderung in turbulente Bereiche der Schmelze eingeblasen werden, wie in den Abstichstrahl eines für die Stahlherstellung eingesetzten Konverters oder Elektrolichtbogenofens während des Abstiches oder in den Auftreffbereich des Abstichstrahles eines Konverters oder eines Elektrolichtbogenofens in der Gießpfanne oder während der pfannenmetallurgischen Behandlung im Anschluß an den Schmelzprozeß in den Bereich des Spülfleckens während der Spülbehandlung auf die Badoberfläche aufgeblasen werden. Als rieselfähige Schüttgüter, wie sie üblicherweise bei der Metallherstellung zur Analyseneinstellung benutzt werden, werden beispielsweise Kohlenstoffträger zur Aufkohlung, Blei, Aluminium, Schwefel und Ferrolegierungen genannt. Voraussetzung der Anwendung dieses Verfahrens ist, daß die Materialien in körniger, einblasfähiger Form vorliegen. Die Korngröße ist dabei in gewissen Grenzen variabel; sie sollte aber aus Gründen einer schnellen Auflösung der Materialien im Metall möglichst unter 3 mm Durchmesser liegen. Das Einblasen der Schüttgüter erfolgt mittels einer pneumatisch arbeitenden Einblasanlage.

Aus der DE 42 37 177 A1 ist eine regelbare mechanische Dosierförderanlage für staubförmige Güter bekannt, die eine oder mehrere verschiedene Staubsorten mengengeregelt durch eine Förderleitung mit abschließender Tauchlanze in eine Roheisenschmelze drückt. Diese Dosierförderanlage wird zum Einblasen, insbesondere zum Koinjektionieren von Kalziumcarbid- und Magnesiumstäuben in Roheisenschmelzen verwendet.

In entsprechender Weise wird auch in der DE 44 00 029 A1 eine regelbare dosierte Eingabe von Additiven in den Elektrolichtbogenofen, in Pfannenöfen oder Gießpfannen angestrebt. In allen diesen Fällen wird der betreffende pulverförmige Feststoff mittels eines Trägergases, das nach dem Stand der Technik etwa 80 % und mehr der Gesamtgas-Feststoff-Gemischmenge ausmacht, eingebracht. Unterschiedliche Ström- bzw. Fließgeschwindigkeiten der verwendeten Trägergase und der Feststoffe führen jedoch im Ergebnis dazu, daß eine genaue Dosierung bzw. Regelung der einzubringenden Legierungselemente oder Legierungselemente in Verbindung mit Desoxidationsmitteln nicht möglich ist, was sich qualitativ auf den hergestellten legierten Stahl in negativer Weise auswirkt.

Aus diesem Grund wird bei der Legierungseinstellung des Stahles mit einem hohlkörperförmigen Draht gearbeitet, in dessen Innenraum die Metalle und/oder Desoxidationsmittel in pulvriger Form eingepreßt angeordnet sind. Dieser Draht wird mittels einer Einspulmaschine unmittelbar in das Bad abgewickelt, wo der Draht schmilzt und die Legierungselemente freigibt. Beispielsweise werden Drähte bis zu 23 mm Durchmesser und einer 0,5 mm dicken Wandstärke verwendet, in denen das Füllmaterial angeordnet ist. Bereits die Herstellung solcher mit pulverförmigen Legierungselementen gefüllten Drähte ist aufwendig und teuer. Darüber hinaus besitzt das Drahteinspulverfahren den Nachteil, daß das erschmelzende Drahtende nicht immer an der gewünschten Stelle unter der Badoberfläche liegt, so daß sich in der Schmelze unterschiedliche Konzentrationen an Legierungselementen ergeben.

Die zwar preiswertere und technisch einfachere Technik, die Legierungspulver von oben auf die Badoberfläche rieseln zu lassen, besitzt wiederum den Nachteil, daß wegen der bestehenden Badbewegungen, die auf der Metallbadoberfläche radial nach außen gerichtet sind, die Legierungsmittel an den Pfannen- oder Konverterrand gespült werden, wo sie an Schlackeablagerungen oder dem Schmelzbehälterinnenmantel haften bleiben. Da dies in unkontrollierbarer Weise in Abhängigkeit von der unterschiedlichen Badbewegung geschieht, droht auch bei diesem Verfahren eine unerwünschte Legierungseinstellung, die den Metall-Legierungszuschlägen jedenfalls nicht entspricht.

Es ist daher Aufgabe der vorliegenden Erfindung, das eingangs genannte Verfahren dahin weiterzuentwickeln, daß mit besserer Dosiergenauigkeit Legierungszuschläge allein oder Legierungszuschläge in Verbindung mit Reduktionsmitteln in exakter Dosierung in die Schmelze eingebracht werden.

Diese Aufgabe wird durch das Verfahren nach Anspruch 1 gelöst, das erfindungsgemäß dadurch gekennzeichnet ist,
daß der zur Pulverförderung aufzuwendende Druck mindestens 20 bar beträgt, wenn ein Fluidisierungsmittel verwendet wird, oder
daß dann, wenn kein Fluidisierungsmittel verwendet wird, entweder der zur Pulverförderung aufzuwendende Druck mindestens 40 bar beträgt oder die in der Pulverleitung befindlichen Pulver mittels eines den Förderleitungsquerschnitt überdeckenden Preßkolbens ausgetrieben werden.

Die grundsätzlich bekannte Einblastechnik von Feststoffen über Lanzen oder Unterbaddüsen wird demnach in der veränderten Art und Weise angewendet, daß die betreffenden Zuschläge trocken (d.h. ohne Gase oder andere Fluidisierungsmittel) unter einem Förderdruck von 40 bar und mehr in die Schmelze eingeblasen werden oder daß die Menge des Fluidisierungsmittels auf maximal 1/5 in der Gas-Pulverfeststoffmischung begrenzt wird und die Mischung unter einem Förderdruck von mehr als 20 bar eingeblasen wird. Der Förderdruck nimmt entsprechend den Reibungsverlusten zur Lanze bzw. Unterbaddüse hin ab, wodurch sich der Druck, unter dem die Pulver ausströmen, auf Werte minimiert, die geringfügig über dem ferrostatischen Druck liegen. Überraschenderweise hat sich gezeigt, daß es trotz der erheblichen Reibungsverluste, die zwar vorliegen und nach bisherigen Annahmen befürchten ließen, daß eine gleichmäßige Eingabe der Zuschläge nicht möglich ist, eine optimale Dosierung geschaffen werden kann. Es war auch überraschend, daß, je nach dem, ob mit einem geringeren Anteil von Fluidisierungsmitteln oder ohne Fluidisierungsmitteln gearbeitet wird, bereits Drücke zwischen 20 bar und 40 bar ausreichen, um die bestehenden Reibungswiderstände zu überwinden.

Alternativ besteht die Möglichkeit, die in der Förderleitung und/oder Lanze eingefüllte Pulvermenge über einen Hubkolben, der den gesamten Förderleitungsquerschnitt abdeckt, auszutreiben. Bei diesem Verfahren wird die Menge an Pulver, die eingeführt werden kann, durch den Kolbenhub sowie den Querschnitt der Förderleitung, in dem der Kolben bewegt wird, begrenzt. Der betreffende Förderleitungs- oder Lanzenabschnitt muß nach jedem Pulveraustrieb neu gefüllt werden. Die Pulveraustrittsstelle an der Lanze wird zweckmäßigerweise beim Nachfüllen durch eine Abdeckung verschlossen, die beim Einführen der Lanze in die Schmelze wegschmilzt.

Weiterbildungen der Erfindung sind in den Unteransprüchen beschrieben.

Wie bereits erwähnt, können jedoch auch Fluidisierungsmittel, wie geringe Mengen an Inertgas, insbesondere Argon oder Stickstoff, oder von flüssigen Kohlenwasserstoffen, wie Heiz- oder Dieselöl, Schweröl, Altöl, Rapsöl oder Paraffin, verwendet werden. Die Verwendung von flüssigen Kohlenwasserstoffen, wie insbesondere Altöl, das in der Schmelze verbrennt, schaffen Entsorgungsmöglichkeiten, welche die Behandlung von Altöl als Sondermüll vermeiden lassen.

So werden vorzugsweise Pulver mit einer maximalen Korngröße von 1 mm, vorzugsweise von maximal 0,1 mm, insbesondere beim "trockenen" Einblasen ohne Gase oder Flüssigkeiten, verwendet.

Eine Fluidisierung der Pulver ist auch dergestalt möglich, daß gepreßte Legierungszuschläge einen Kern bilden, der mit einer ein Gleitmittel enthaltenen Schale, z.B. aus Paraffin, Wachs, Öl oder ähnlichem, umhüllt ist. Betreffende, aus Kern und Schale bestehende Partikel können ohne Zugabe weiterer Fluidisierungsmittel (trocken) oder mit weiteren geringen Anteilen von gasförmigen oder flüssigen Fluidisierungsmitteln, die jedoch die im Anspruch 1 genannte Menge nicht übersteigen sollen, verwendet werden.

Nach einer weiteren Ausgestaltung der Erfindung werden die Legierungszuschläge in Pulverform über eine schwenkbare Lanze eingeblasen.

Hierunter sind sowohl solche Schwenkbewegungen zu verstehen, die es ermöglichen, Lanzenaustrittsöffnung aus dem Bad herauszubewegen, als auch solche Schwenkbewegungen, welche unterschiedliche Lanzenaustrittsorte unterhalb der Badoberfläche einstellen lassen.

Vorzugsweise ist die Lanze als Ringdüse ausgebildet und in einer weiteren Ausgestaltung als doppelwandige Ringdüse, wobei durch eine der doppelwandbedingten Ausströmöffnungen Inertgase in die Schmelze eingeblasen werden, wodurch die Lanze gekühlt und/oder eine Schmelzerührbewegung erzeugt wird. Eine Optimierung dieser Rührbewegung ist erreichbar, wenn die Lanzenausströmöffnungen derart ausgebildet sind, daß die Inertgase tangential ausströmen. Durch die zweite Ausströmöffnung wird dann das trockene oder fluidisierte Pulver, das aus den Zuschlagstoffen besteht, einpreßt. Auf diese Weise ist es möglich, mit den über die Lanze eingeblasenen reinen Inertgase je nach Dosierung der Zuschlagstoffe unterschiedliche Badbewegungen zu erzeugen, die um so intensiver sein sollen, je größer die pro Zeiteinheit eingeführte Metall- oder Desoxidationsmenge ist. Anders als in den nach dem Stand der Technik bekannten Verfahren können somit die Dosierungsmenge pro Zeiteinheit und die Badbewegung unabhängig voneinander geregelt werden.

Nach einer Weiterbildung der Erfindung wird ein Druck zwischen 50 bar und 100 bar, unter dem die pulverförmigen Zuschläge eingepreßt werden, angewendet.

Das erfindungsgemäße vorbeschriebene Verfahren, das sowohl in Stahlwerken als auch Gießereien anwendbar ist, bietet mehrere Möglichkeiten Legierungskomponenten, wie Aluminium, Silicium, Magnesium, Calcium, diverse Carbide, in die Schmelze einzugeben: Neben dem volumetrischen Trockentransport über einen Dosier- und Druckkolben, die volumetrische Förderung der Gas/Pulvermischung oder der Gas/Flüssigkeitsmischung, wobei der Gas- oder Flüssigkeitsanteil höchstens 20 % der Mischung beträgt. Die vierte Möglichkeit besteht in dem vorbeschriebenen volumetrischen Transport der Mischung mit einem "trockenen Kern" aus den einzuführenden Zuschlägen und einer feuchten Schale oder einer pasteusen Pulvermischung, die vorzugsweise aus Kohlenwasserstoffen besteht, die gleitmittelfähig sind.

Hierdurch ergeben sich folgende Vorteile:

Der Anteil der Fluidisierungsmittel (Inertgas, Flüssigkeit) wird auf ein Minimum reduziert. Die Dosierung erfolgt über eine Volumenmessung, die genauer als die herkömmliche gravimetrische Methode oder Durchflußmessung ist. Der Förderdruck kann entsprechend der Fließfähigkeit der pulverförmigen Feststoffe variiert werden. Schließlich können Legierungen während der Behandlungen spezifikationsgerecht eingestellt werden. Die vorzunehmenden Dosierungen lassen sich staubfrei und emissionsgering durchführen. Weil keine große Transportgasmenge (wie nach dem Stand der Technik üblich) oder nur eine geringe Fluidisierung im Einspeiseprodukt, den Zuschlägen, vorhanden ist, erhöht sich auch die Verweildauer der Zuschläge im Reaktionsbereich der Lanzenmündung in der Schmelze.

Zur Durchführung des vorstehend beschriebenen Verfahrens wird eine Vorrichtung verwendet, bei der von einem Vorratsbehälter eine eine Hochdruckpumpe aufweisende Förderleitung direkt zu einer Lanze oder einer Unterbaddüse führt. Durch diese Maßnahme wird der Energieinvestitionsaufwand gegenüber herkömmlichen Techniken erheblich reduziert. Ebenso verringert sich der Wartungs- und Instandhaltungsaufwand.

Weiterbildungen der beschriebenen Vorrichtung sind in den Unteransprüchen beschrieben.

Nach einer Weiterbildung der Erfindung besitzt die Förderleitung einen Luft- oder Flüssigkeitseinlaß, vorzugsweise mit einer regelbaren Dosiervorrichtung in Abhängigkeit der aus dem Vorratsbehälter geförderten Mengen, womit sich die gewünschten Mischungsverhältnisse Pulver : (Fluidisierungsmittel bzw. Gleitmittel) einstellen lassen.

Die Lanze besitzt einen Doppelmantel mit zwei Ausströmöffnungen, von denen durch die eine das pulverförmige Metall oder Reduktionsmittel, das ggf. fluidisiert ist, und durch die andere Inertgase strömen. Die Ausströmöffnung bzw. Ausströmöffnungen der Lanze sind im Idealfall tangential mündend angeordnet. Die Lanze selbst ist vorzugsweise schwenkbar. Das Bad (die Schmelze) kann in einem Konverter, einer Pfanne oder einem Torpedowagen angeordnet sein.

Ausführungsbeispiele der Erfindung sind in den Zeichnungen dargestellt. Es zeigen
- Fig 1: eine schematische Ansicht einer erfindungsgemäßen Vorrichtung,
- Fig. 2: eine schematische vergrößerte Darstellung einer Einlaßstelle in die Förderleitung für die Fluid-Beimischung,
- Fig. 3: eine Querschnittsansicht einer Lanze mit tangentialen Ausströmöffnungen und
- Fig. 4: eine Längsquerschnittsansicht einer Lanze mit zwei Ausströmkanälen.

Die in Fig. 1 dargestellte Vorrichtung besteht im wesentlichen aus einem metallurgischen Gefäß 10 mit einem Schmelzebad 11, in das eine Lanze 12 eingetaucht, wobei die Lanzenaustrittsöffnung 13 unterhalb der Badoberfläche 14 liegt. Diese Lanze, die ringförmig ausgebildet ist, ist mit einer Zuführungsleitung 15 verbunden, in die über eine Pumpe 16 das aus einem Vorratsbehälter 17 entnommene pulverförmige Metall oder Metallgemisch, dem ggf. Reduktionsmittel beigegeben sind, entnommen wird. Ggf. sind mehrere Dosiervorrichtungen vorgesehen, welche das gewünschte Mischungsverhältnis optimal einstellen lassen.

Soweit dem unter einem Druck von mindestens 20 bar geförderten Pulver ein Gas beigemengt werden soll, geschieht dies mittels Entnahme aus einem Gasbehälter 18, woraus unter Druckanwendung über eine Pumpe das Gas in einer Einspeisung 20 in die Leitung 15 eingegeben wird. Nicht dargestellt sind nach dem Stand der Technik bekannte Meßeinrichtungen, die mit betreffenden Regeleinrichtungen für die Dosierung verbunden sind.

Fig. 2 zeigt ebenfalls in einer schematischen Ansicht eine Einlaßstelle für Inertgase oder Flüssigkeiten, die in Richtung des Pfeiles 21 über eine Ringleitung 22 eingespeist werden. Die derart zugeführten Fluidisierungsmittel vermengen sich mit dem Pulverstrom, der in Richtung des Pfeiles 23 unter Druck von beispielsweise 40 bis 50 bar gefördert wird, wodurch sich ein Feststoff/Gas oder Feststoff/Flüssigkeitsgemisch bildet, das in Richtung des Pfeiles 24 zur Lanze 12 geführt wird. Die Lanze besitzt unterhalb des Badspiegels Austrittsöffnungen 25, die nahezu oder im Idealfall in tangentialer Weise auslaufen und eine Wirbelbewegung in Richtung der Pfeile 26 des ausströmenden Pulvers bzw. Pulvergemisches ermöglichen (vgl. Fig. 3). Eine Längsansicht einer doppelwandig ausgeführten Lanze ist Fig. 4 zu entnehmen. Die Lanze, die wie ebenfalls nach dem Stand der Technik bekannt, mit einer Schamottauskleidung 27 umhüllt ist, besitzt einen Ringkanal 28, über den die metallischen Zuschläge in Pulverform, mit oder ohne Fluidisierungsmittel, in Richtung der Pfeile 29 ausgetrieben werden. Zusätzlich kann über das innere Rohr 30 in Richtung des Pfeiles 31 bzw. 32 ein Inertgas durchgeführt werden, dessen Durchströmungsmenge bzw. Geschwindigkeit unabhängig von dem Strom des Zuschlages (Legierungsmittel, Reduktionsmittel) regelbar ist.

Pumpen und Dosiereinrichtungen der verwendeten Art sind grundsätzlich nach dem Stand der Technik bekannt, beispielsweise aus der Zementindustrie, in der angemischter breiförmiger Zement unter hohem Druck gefördert wird.

Das metallurgische Gefäß 10 kann eine Pfanne, ein Torpedowagen oder ein Konverter sein.

## Patentansprüche

1. Verfahren zum Legieren von Stählen durch Einbringen von metallischen Zuschlägen und ggf. Reduktionsmitteln, in pulvriger Form in eine flüssige Metallschmelze, wobei die metallischen Zuschläge und ggf. die Reduktionsmittel, aus einem Vorratsbunker über eine Förderleitung direkt über ein oder mehrere in die Schmelze eintauchenden Lanzen (12) und/oder Unterbaddüsen, ggf. in einer Mischung mit einem Fluidisierungsmittel, dessen Anteil an der einzublasenden Menge ≤ 20 % ist, in die Schmelze eingeführt werden,
**dadurch gekennzeichnet,**
**daß** der zur Pulverförderung aufzuwendende Druck mindestens 20 bar beträgt, wenn ein Fluidisierungsmittel verwendet wird, oder
**daß** dann, wenn kein Fluidisierungsmittel verwendet wird, entweder der zur Pulverförderung aufzuwendende Druck mindestens 40 bar beträgt oder die in der Pulverleitung befindlichen Pulver mittels eines den Förderleitungsquerschnitt überdeckenden Preßkolbens ausgetrieben werden.

2. Verfahren nach Anspruch 1, **dadurch gekennzeichnet, daß** die Pulver durch Zugabe von geringen Mengen an Inertgas, wie Argon oder Stickstoff, oder einem flüssigen Kohlenwasserstoff, wie Heizöl/Diesel, Schweröl, Altöl, Rapsöl oder Paraffin, fluidisiert oder pasteus werden, wobei die Pulver in gepreßter Form als Kern mit einer ein Gleitmittel enthaltenen Schale eingeblasen werden und/oder daß die Pulver eine maximale Korngröße von ≤ 1 mm, vorzugsweise ≤ 0,1 mm, aufweisen.

3. Verfahren nach einem der Ansprüche 1 oder 2, **dadurch gekennzeichnet, daß** die Pulver über eine schwenkbare Lanze (12), die vorzugsweise als Ringdüse ausgebildet ist, eingeblasen werden.

4. Verfahren nach einem der Ansprüche 1 bis 3, **dadurch gekennzeichnet, daß** die Lanze doppelwandig ausgebildet ist und daß durch eine der doppelwandig bedingten Ausströmöffnungen Inertgase in die Schmelze eingeblasen werden, wodurch die Lanze gekühlt und/oder eine Schmelze-Rührbewegung erzeugt wird, insbesondere durch tangentiales Ausströmen der Inertgase aus der Lanze.

5. Verfahren nach einem der Ansprüche 1 bis 4, **gekennzeichnet, durch** einen Druck zwischen 50 bar und 100 bar.

6. Vorrichtung zur Durchführung des Verfahrens nach Ansprüchen 1 bis 5, **dadurch gekennzeichnet, daß** von einem Vorratsbehälter (17) eine eine Hochdruckpumpe (16) aufweisende Förderleitung (15) direkt zu einer Lanze (12) oder Unterbaddüse führt.

7. Vorrichtung nach Anspruch 6, **dadurch gekennzeichnet, daß** in die Förderleitung (15) ein Luft- oder Flüssigkeitseinlaß (20), vorzugsweise mit einer regelbaren Dosiereinrichtung in Abhängigkeit der aus dem Vorratsbehälter (17) geförderten Mengen hineinführt.

8. Vorrichtung nach einem der Ansprüche 6 oder 7, **dadurch gekennzeichnet, daß** die Lanze (12) einen Doppelmantel mit zwei Ausströmöffnungen aufweist, von denen durch die eine das pulverförmige Metall oder Reduktionsmittel, das ggf. fluidisiert ist, und durch die andere Inertgase strömen.

9. Vorrichtung nach einem der Ansprüche 6 bis 8, **dadurch gekennzeichnet, daß** die Ausströmöffnung(en) tangential aus der Lanze (12) münden, die vorzugsweise im Bad schwenkbar ist.

10. Vorrichtung nach einem der Ansprüche 6 bis 9, **dadurch gekennzeichnet, daß** das Bad in einer Pfanne, einem Torpedowagen oder einem Konverter angeordnet ist.

## Claims

1. Method for alloying steels by introducing metallic additives and optionally reducing agents in powder form into a liquid metal melt, whereby the alloying additives and optionally the reducing agents are introduced from a supply container via a delivery line to one or several lances (12) immersing in the melt and/or below-bath nozzles, optionally in a mixture with a fluidizing agent whose proportion in relation to the injected amount is ≤ 20 % directly into the melt,
**characterized in that**
the pressure to be applied for conveying the powder amounts to at least 20 bar when using a fluidizing agent or that, when using no fluidizing agent, either the pressure to be applied for conveying the powder is at least 40 bar or the powder existing in the delivery line is discharged by means of a plunger covering the cross section of the delivery line.

2. Method according to claim 1, **characterized in that** the powders are fluidized or rendered pasteous by adding small amounts of inert gas, such as argon or nitrogen, or a liquid hydrocarbon, such as heating/diesel oil, heavy oil, waste oil, rape seed oil or paraffine, whereby the powders are injected in compressed form as a core with a shell containing lubricants and/or that the powders have a maximum grain size of ≤ 1 mm, preferably ≤ 0,1 mm.

3. Method according to one of claims 1 or 2, **characterized in that** the powders are injected via a swingable lance (12), which is preferably built as a ring nozzle.

4. Method according to one of claims 1 to 4, **characterized in that** the lance is double-walled, and that through one of the openings defined by the double wall inert gases are injected into the melt, whereby the lance is cooled and/or generates a melt-stirring motion, particularly through tangential discharge of the inert gases from the lance.

5. Method according to one of claims 1 to 4, **characterized by** a pressure between 50 bar and 100 bar.

6. Device for carrying out the method of claims 1 to 5, **characterized in that** from a supply container (17) a delivery line (15) provided with a high-pressure pump (16) leads directly to a lance (12) or below-bath nozzle.

7. Device according to claim 6, **characterized in that** an air or liquid inlet (20) is incorporated in the delivery line (15), preferably with an adjustable dosage device in dependence on the amounts conveyed from the supply container (17).

8. Device according to one of claims 6 or 7, **characterized in that** the lance (12) has a double-walled shell with two outlet openings, through one of which flows the optionally fluidized metal or reducing agent in powder form, and through the other the inert gases.

9. Device according to one of claims 6 to 8, **characterized in that** the outlet opening(s) abut(s) tangentially from the lance (12), which preferably is swingable in the bath.

10. Device according to one of claims 6 to 9, **characterized in that** the bath is arranged in a ladle, a torpedo carriage or a converter.

## Revendications

1. Procédé pour l'alliage d'aciers en introduisant des additifs métalliques et, le cas échéant, des agents de réduction, en forme de poudre dans un bain liquide de fusion, les additifs métalliques et, le cas échéant, les agents de réduction étant introduits à partir d'un réservoir d'alimentation via une conduite de transport directement par une ou plusieurs lances (12) plongeant dans la masse fondue et/ou tuyères sous-bain, le cas échéant dans un mélange avec un agent de fluidification dont la part à la quantité à insuffler est ≤ 20 %, dans la masse fondue,
**caractérisé par le fait**
**que** la pression à appliquer pour le transport des poudres est de 20 bars au moins lorsqu'on utilise un agent de fluidification, ou que, lorsqu'on n'utilise pas d'agent de fluidification, soit la pression à appliquer pour le transport des poudres est de 40 bars au moins soit les poudres se trouvant dans la conduite à poudres sont expulsées au moyen d'un piston plongeur recouvrant la section de la conduite de transport.

2. Procédé selon la revendication 1, **caractérisé par le fait que** les poudres sont fluidifiées ou deviennent pâteuses par l'addition de faibles quantités de gaz inerte tel que l'argon ou l'azote, ou d'un hydrocarbure liquide tel que le fuel/diesel, l'huile lourde, l'huile usée, l'huile de colza ou la paraffine, les poudres étant insufflées en forme comprimée comme noyau avec une enveloppe contenant un lubrifiant, et/ou que les poudres présentent une grosseur maximale de grain de ≤ 1 mm, de préférence de ≤ 0,1 mm.

3. Procédé selon l'une des revendications 1 ou 2, **caractérisé par le fait que** les poudres sont insufflées via une lance orientable (12) qui, de préférence, est réalisée comme tuyère annulaire.

4. Procédé selon l'une des revendications 1 à 3, **caractérisé par le fait que** la lance est réalisée à double paroi et que des gaz inertes sont insufflés dans la masse fondue à travers une des ouvertures d'échappement définies par la double paroi, ce par quoi la lance est refroidie et/ou un mouvement agitateur de la masse fondue est généré, en particulier **par le fait que** les gaz inertes s'échappent tangentiellement de la lance.

5. Procédé selon l'une des revendications 1 à 4, **caractérisé par** une pression comprise entre 50 bars et 100 bars.

6. Dispositif pour la mise en oeuvre du procédé selon les revendications 1 à 5, **caractérisé par le fait qu'**une conduite de transport (15) présentant une pompe haute pression (16) conduit directement d'un réservoir (17) vers une lance (12) ou une tuyère sous-bain.

7. Dispositif selon la revendication 6, **caractérisé par le fait qu'**une entrée d'air ou de liquide (20), de préférence avec un dispositif de dosage réglable en fonction des quantités extraites du réservoir (17), mène dans la conduite de transport (15).

8. Dispositif selon l'une des revendications 6 ou 7, **caractérisé par le fait que** la lance (12) présente une double chemise avec deux ouvertures d'échappement à travers l'une desquelles s'écoule le métal ou l'agent de réduction en forme de poudre, qui, le cas échéant, est fluidifié, et à travers l'autre desquelles s'écoulent des gaz inertes.

9. Dispositif selon l'une des revendications 6 à 8, **caractérisé par le fait que** l'ouverture ou bien les ouvertures d'échappement sort(ent) de façon tangentielle de la lance (12) qui, de préférence, est orientable dans le bain.

10. Dispositif selon l'une des revendications 6 à 9, **caractérisé par le fait que** le bain est disposé dans une poche, dans un wagon torpille ou dans un convertisseur.
